# EUROPÄISCHE PATENTSCHRIFT

(11) **EP 4 437 068 B1**
(45) Veröffentlichungstag und Bekanntmachung des Hinweises auf die Patenterteilung: **13.08.2025**
(21) Anmeldenummer: 22822107.3
(22) Anmeldetag: 25.11.2022
(51) Int. Cl.: C10L 5/14, C10L 5/36, C10L 5/48, C10L 9/10

(54) **LAGERSTABILES KATHODENAUSBRUCHSMATERIAL, VERFAHREN ZU SEINER HERSTELLUNG SOWIE DESSEN VERWENDUNG ALS BRENNSTOFF**
STORAGE-STABLE SPENT POT-LINING MATERIAL, METHOD FOR ITS PREPARATION AND ITS USE AS FUEL
MATIÈRE À BASE DE BRASQUE USÉE STABLE AU STOCKAGE, SON PROCÉDÉ DE FABRICATION, AINSI QUE SON UTILISATION EN TANT QUE COMBUSTIBLE

(30) Priorität: 25.11.2021 EP 21210576
(43) Veröffentlichungstag der Anmeldung: 02.10.2024
(73) Patentinhaber: Speira GmbH, 41515 Grevenbroich (DE)
(72) Erfinder: LEMKE, Ralf, 41334 Nettetal (DE); GÜSSGEN, Olaf, 50931 Köln (DE); ECKHARD, Kathrin, 50969 Köln (DE); HÖFLER, Joachim, 52159 Roetgen (DE); BEERMANN, Andreas, 46149 Oberhausen (DE); KENSY, Thorsten, 41836 Hückelhoven (DE)
(74) Vertreter: Cohausz & Florack
(86) Internationale Anmeldenummer: PCT/EP2022/083258
(87) Internationale Veröffentlichungsnummer: WO 2023/094584

(56) Entgegenhaltungen:
- WO-A1-88/06572
- DE-A1- 10 146 614
- US-A- 4 927 459
- US-A1- 2005 053 410
- US-A1- 2011 081 284

## Beschreibung

Die Erfindung betrifft ein Kathodenausbruchsmaterial, ein Verfahren zu dessen Herstellung sowie dessen Verwendung als Brennstoff, vorzugsweise in Kraftwerken sowie bei der Herstellung von Mineralwolle, Zement und Stahl.

Die Herstellung von Aluminium erfolgt üblicherweise durch Schmelzflusselektrolyse in Aluminium-Elektrolysezellen mittels des Hall-Héroult-Prozesses. Bei der Elektrolyse der geschmolzenen Mischung aus Aluminiumoxid und Kryolith setzt sich das gebildete Aluminium an der Kathode ab und an der Anode reagiert Sauerstoff mit dem Graphit der Anode zu Kohlenstoffdioxid und Kohlenstoffmonoxid. Mit der Zeit werden die Graphitanoden aufgebraucht und müssen ersetzt werden.

Die Kathodenauskleidung, die überwiegend ebenfalls aus Graphit besteht, ist gegenüber Aluminium inert. Allerdings wird Natrium aus dem Schmelzbad von der Kathodenauskleidung absorbiert und bildet Einlagerungsverbindungen, die das Benetzungsverhalten der Kathodenauskleidung gegenüber dem Elektrolyten verändern. Das geschmolzene Kryolith und Aluminiumoxid-Salze können dann einfacher durch Poren und Risse in die Kathodenauskleidung eindringen und imprägnieren diese mit der Zeit vollständig, wodurch sich die Produktivität der Elektrolysezelle sowie deren Energieverbrauch verschlechtern. Ferner wird der Gehalt an Eisen- und Siliziumverunreinigungen im Aluminium erhöht.

Aus diesen Grund beträgt die durchschnittliche Betriebszeit der Kathodenauskleidung in industriellen Aluminium-Elektrolysezellen üblicherweise zwischen 4 und 7 Jahren. Die tatsächliche Lebensdauer kann auch deutlich kürzer sein, wenn ein, meist durch Risse in der Kathodenauskleidung erzeugtes, vorzeitiges Versagen der Kathodenauskleidung auftritt.

Um die Kathodenauskleidung der Aluminium-Elektrolysezelle zu ersetzen, wird die Kathodenauskleidung mechanisch, beispielweise unter Verwendung von Presslufthammern, aufgebrochen und entfernt. Der dabei anfallende Kathodenausbruch, auch "spent pot lining (SPL)" genannt, wird industriell in einen "ersten Schnitt", der Material der Kathodenauskleidung enthält, und einen "zweiten Schnitt", der eine Mischung aus Material der Kathodenauskleidung und der feuerfesten Auskleidung enthält, unterteilt.

Abhängig von der weiteren Entsorgung des Kathodenausbruchs wird der erste Schnitt, der aus dem Graphit der Kathodenauskleidung besteht, von dem zweiten Schnitt, der eine Mischung des Graphits der Kathodenauskleidung und der feuerfesten Auskleidung darstellt, getrennt. Typischerweise besteht der Kathodenausbruch aus etwa 55% des ersten Schnittes und 45% des zweiten Schnitts.

Der Kathodenausbruch des ersten Schnitts besteht überwiegend aus Graphit mit einem niedrigen Gehalt an flüchtigen Bestandteilen und Schwefel. Allerdings reichern sich während der Aluminium-Elektrolyse an bzw. in der Kathodenauskleidung toxische Verbindungen, wie Cyanide, beispielsweise in Form von Natriumcyanid sowie Fluoridverbindungen an. Diese toxischen Verbindungen weisen eine hohe Reaktivität mit Wasser und/oder Luft, insbesondere Sauerstoff, auf, wobei es unter anderem zu Wärmeentwicklung, toxischer Gasentwicklung sowie Entzündungen kommen kann. Kathodenausbruch wird daher in den meisten Ländern als gefährlicher Abfall und Gefahrgut, beispielsweise im Sinne des Europäischen Übereinkommens über die internationale Beförderung gefährlicher Güter auf der Straße (ADR), eingestuft. Insbesondere wird Kathodenausbruch in den Beförderungspapieren mit UN3170 ABFALL, NEBENPRODUKTE DER ALUMINIUMHERSTELLUNG, 4.3, III, (E) bezeichnet und ist als ein Gefahrgut der Klasse 4.3: "Stoffe, die in Berührung mit Wasser entzündbare Gase entwickeln" eingestuft.

Die Reaktivität mit Wasser und/oder Luftsauerstoff begrenzt die Verwertbarkeit des Kathodenausbruchs bzw. bedingt aufwändigere Lagerungsbedingungen und Entsorgungswege und erhöht die damit verbundenen Kosten.

Derzeit wird weltweit der überwiegende Teil des bei der Aluminiumherstellung anfallenden Kathodenausbruchs auf Halde deponiert. Einerseits werden in Ländern mit weniger strengen Regularien Deponierungen ohne jegliche Weiterbehandlung des Kathodenausbruchs vorgenommen. In anderen Ländern sind vor der Deponierung aufwändige thermische bzw. nasschemische Aufbereitungen als notwendig erkannt worden und Stand der Technik. Gleichzeitig hat Kathodenausbruch aufgrund des hohen Kohlenstoffanteils einen durchaus thermisch interessanten Heizwert, so dass als ein möglicher Entsorgungsweg die Verwendung von Kathodenausbruch als Brennstoff wünschenswert ist.

Die Verwendung des als Gefahrgut klassifizierten Kathodenausbruchs als Brennstoff wird allerdings durch den aufwändigen Transport, die Lagerung und die Verarbeitbarkeit begrenzt. Zusätzlich hängt die Nutzbarkeit des Kathodenausbruchs, als Brennstoff sowie dessen Entsorgungskosten, stark von der Größe der Bruchstücke des Kathodenausbruchs ab.

Während größere Fraktionen des Kathodenausbruchs für vergleichsweise geringe Kosten zur Verwendung als Brennstoff an einen Verwerter entsorgt werden können, ist es schwierig für kleinere grießähnliche Fraktionen und Stäube des Kathodenausbruchs eine Verwendung zu finden, weil diese wegen ihrer großen Oberfläche, und damit verbundenen höheren Reaktivität, oftmals nicht als Brennstoff in den Verwertungsanlagen genutzt werden können. Die höhere Reaktivität der kleineren Fraktionen des Kathodenausbruchs machen diese gefährlicher und somit schwieriger zu transportieren und zu handhaben. Damit ist die Entsorgung dieser kleinen Fraktionen des Kathodenausbruchs entsprechend aufwändig und teuer.

Die WO 2014/026138 A1 beschreibt einen Kathodenausbruch, der mindestens 65 Gew.-% Kohlenstoffgehalt aufweist, sowie dessen Verwendung als Brennstoff. Dabei wird der hohe Kohlenstoffgehalt dadurch erzeugt, dass nur der erste Schnitt des Kathodenausbruchs verwendet wird und optional zu diesem zusätzlich eine kohlenstoffanreichernde Verbindung zugegeben wird, wobei die kohlenstoffanreichernde Verbindung ausgewählt ist aus kompatiblen Hüttenrückständen, wie Nebenprodukten der Graphitanoden oder Graphitkathodenproduktion. Solche Nebenprodukte werden in WO 2014/026138 A1 nicht näher bezeichnet, könnten aber beispielsweise Stäube, Bruchstücke oder Verschnitt aus Produktionsschrott sein. Der hierbei erzeugte mit Kohlenstoff angereicherte Kathodenausbruch weist zwar einen höheren Heizwert auf, ist aber aufgrund der im Kathodenausbruch enthaltenen mit Wasser und/oder Luftsauerstoff hochreaktiven Cyanide und Fluoride weiterhin ein Gefahrgut.

Die WO 88/06572 A1 beschreibt Verfahren zur Herstellung von Mineralwolle bei dem unter anderem Briketts, die aus einer Mischung von Kathodenausbruch und Steinkohlenkoks sowie Kokereipech bestehen, als Teil der Brennstoffbeschickung des Mineralwolle-Kupolofens verwendet werden. Hierdurch sollen unerwünschte Siliziumablagerungen im Ofen verringert werden, die während der Herstellung der Mineralwolle entstehen. Dabei soll das Brikett vorzugsweise etwa 40% Steinkohlekoks, 0,45% Kathodenausbruch und 15% Kokereipech enthalten. Nachteilig an diesen Briketts ist, dass diese nur äußerst geringe Mengen an Kathodenausbruch enthalten und damit lediglich geringe Anteile des Kathodenausbruchs als Brennstoff verwertet und entsorgt werden können. Ferner ist das als Bindemittel verwendete Kokereipech aufgrund seiner hohen Klebrigkeit, des Verarbeitungsfensters bei hohen Temperaturen sowie der teils karzinogenen Inhaltsstoffe, wie polyzyklische aromatische Kohlenwasserstoffe, technisch schwer zu handhaben.

Vor diesem Hintergrund bestand die Aufgabe der Erfindung darin, ein Kathodenausbruchsmaterial bereitzustellen, welches eine sichere Lagerung und einen sicheren Transport auch von kleinkörnigeren Fraktionen und Stäuben des Kathodenausbruchs gewährleistet und die im Stand der Technik genannten Nachteile nicht aufweist. Eine weitere Aufgabe der Erfindung bestand darin, ein einfaches Verfahren zur Herstellung eines solchen Kathodenausbruchsmaterials bereitzustellen. Gelöst wird diese Aufgabe durch ein Kathodenausbruchsmaterial, enthaltend

Kathodenausbruch von Aluminium-Elektrolysezellen, und mindestens ein hydrophobes Bindemittel, wobei der Kathodenausbruch mit dem hydrophoben Bindemittel in agglomerierter Form vorliegt, dadurch gekennzeichnet, dass das hydrophobe Bindemittel ausgewählt ist aus Wachs, einer wachsartigen Verbindung oder Mischungen davon, wobei das Kathodenausbruchsmaterial 30 bis 90 Gew.-% Kathodenausbruch und 10 bis 70 Gew.-% hydrophobes Bindemittel, bezogen auf das Gesamtgewicht des Kathodenausbruchsmaterials, enthält.

Gegenstand der Erfindung ist ferner ein Verfahren zur Herstellung eines Kathodenausbruchsmaterials sowie die Verwendung des erfindungsgemäßen Kathodenausbruchsmaterials als Brennstoff.

Überraschend wurde gefunden, dass durch Zugabe eines hydrophoben Bindemittels, ausgewählt aus Wachs, einer wachsartigen Verbindung oder Mischungen davon zu Kathodenausbruch ein Kathodenausbruchsmaterial erhalten wird, das keine nennenswerte Reaktivität gegenüber Wasser und/oder Luftsauerstoff aufweist, so dass dessen Lagerungs- und Transportstabilität gewährleistet ist. Der Kathodenausbruch wird durch Zugabe der erfindungsgemäß vorgesehenen hydrophoben Bindemittel in einem derart vollständigen Maße inertisiert, dass er nicht mehr als Gefahrgut zu transportierender Abfall gilt. Insbesondere entwickelt das erfindungsgemäße Kathodenausbruchsmaterial bei Kontakt mit Wasser keine entzündbaren Gase mehr und muss somit auch nicht mehr als Gefahrgut der Unterklasse 4.3 transportiert und mit entsprechenden Beförderungspapieren versehen werden. Somit kann das erfindungsgemäße Kathodenausbruchsmaterial ohne Schwierigkeiten gelagert und transportiert werden, was dessen Entsorgung als Brennstoff, vorzugsweise in Kraftwerken sowie bei der Herstellung von Mineralwolle, Zement und Stahl, kostengünstiger und damit wirtschaftlich attraktiver macht als das Deponieren auf Halde. Die Verwertung als Brennstoff ist auch unter ökologischen Gesichtspunkten einem Deponieren auf Halde vorzuziehen.

Ein weiterer Vorteil der erfindungsgemäßen Lösung besteht darin, dass durch die Anwesenheit des hydrophoben Bindemittels, ausgewählt aus Wachs, einer wachsartigen Verbindung oder Mischungen davon, im erfindungsgemäßen Kathodenausbruchsmaterial der Heizwert des Kathodenausbruchs entsprechend des zugegebenen Anteils an hydrophobem Bindemittel weiter erhöht wird, so dass Heizwertschwankungen zwischen verschiedenen Chargen des Kathodenausbruchs bei dessen Verwendung als Brennstoff nicht weiter ins Gewicht fallen. Überraschend wurde festgestellt, dass es mit dem erfindungsgemäßen Kathodenausbruchsmaterial möglich ist, das Verbrennungsverhalten innerhalb großer Freiheitsgrade einzustellen und dieses daher bei Verwendung als Brennstoff für den jeweiligen Verwertungsprozess zu optimieren, so dass es genau an die Ansprüche des entsprechenden Weiterverarbeitungsverfahrens angepasst werden kann.

Ein zusätzlicher Vorteil der Erfindung besteht darin, dass sich auch die aufgrund ihrer hohen Oberfläche mit Wasser und/oder Luftsauerstoff hochreaktiven kleinen grießähnlichen Fraktionen und Stäube des Kathodenausbruchs mit dem hydrophoben Bindemittel, ausgewählt aus Wachs, einer wachsartigen Verbindung oder Mischungen davon, agglomerieren und weitgehend inertisieren lassen, so dass auch diese bisher aufgrund der Reaktivität und Größe nur aufwändig und teuer zu entsorgenden Bestandteile des Kathodenausbruchs kostengünstig und sicher als Brennstoff verwendet werden können. So ist beispielweise die Größe des für die Mineralwollherstellung verwendbaren Kathodenausbruchs üblicherweise auf Fraktionen größer 50 mm begrenzt, um eine bestimmte Gasdurchlässigkeit der Ofenbeschickung zu gewährleisten. Mit dem erfindungsgemäßen Verfahren ist es möglich auch die kleinen Fraktionen unter 50 mm des Kathodenausbruchs mittels des hydrophoben Bindemittels, ausgewählt aus Wachs, einer wachsartigen Verbindung oder Mischungen davon, zu einem in der Größe an die Vorgaben des jeweiligen Weiterverarbeitungsverfahrens angepassten Kathodenausbruchsmaterial zu agglomerieren.

Im Rahmen der vorliegenden Erfindung wird zwischen Kathodenausbruch und Kathodenausbruchsmaterial unterschieden. Kathodenausbruchsmaterial im Sinne der Erfindung bedeutet, dass der Kathodenausbruch mit dem hydrophoben Bindemittel in agglomerierter Form, vorliegt. Agglomeriert bedeutet, dass die einzelnen Partikel des Kathodenausbruchs mittels des hydrophoben Bindemittels zu größeren Verbänden zusammengebunden werden.

Das erfindungsgemäße Kathodenausbruchsmaterial enthält Kathodenausbruch von Aluminium-Elektrolysezellen.

In Abgrenzung zum Kathodenausbruchsmaterial wird erfindungsgemäß unter Kathodenausbruch der Rohstoff verstanden, der bei dem mechanischen Aufbrechen und Entfernen der Kathodenauskleidung, insbesondere der Kathodenauskleidung einer Aluminium-Elektrolysezelle, erhalten wird. Kathodenausbruch im Sinne der Erfindung wird auch als spent pot lining (SPL) bezeichnet. Der Kathodenausbruch ist frei von einem hydrophoben Bindemittel.

In der Praxis wird zwischen dem ersten Schnitt und dem zweiten Schnitt eines Kathodenausbruchs von Aluminium-Elektrolysezellen unterschieden. Während der erste Schnitt nur aus dem Material der Kathodenauskleidung der Elektrolysezelle und damit im Wesentlichen aus Graphit besteht, enthält der zweite Schnitt auch Teile der feuerfesten Auskleidung der Elektrolysezelle.

Der Kathodenausbruch im erfindungsgemäßen Kathodenausbruchsmaterial kann aus dem ersten Schnitt oder dem zweiten Schnitt oder einer Mischung des ersten und des zweiten Schnitts bestehen. Damit ist ein Einstellen an die Vorgaben des jeweiligen Weiterverarbeitungsverfahrens angepasstes Kathodenausbruchsmaterial möglich. Beispielsweise kommt bei der Verwendung des Kathodenausbruchs als Brennstoff bei der Herstellung von Zement üblicherweise der erste und zweite Schnitt zum Einsatz, während bei der Herstellung von Mineralwolle üblicherweise nur der erste Schnitt eingesetzt wird.

Der erste Schnitt des Kathodenausbruchs umfasst typischerweise 40 bis 75 Gew.-% Kohlenstoff, 10 bis 20 Gew.-% Fluorid, 8 bis 17 Gew.-% Natrium, bis zu 10 Gew.-% Aluminiumoxid, bis zu 5 Gew.-% Aluminium (Metall), 0,01-0,5 Gew.-% Cyanid, bis zu 6 Gew.-% Siliciumdioxid, 1 bis 6 Gew.-% Calciumoxid, 0,1 bis 0,3 Gew.-% Schwefel sowie bis zu 300 ppm polyzyklische aromatische Kohlenwasserstoffe.

Der zweiten Schnitt des Kathodenausbruchs umfasst typischerweise 0 bis 20 Gew.-% Kohlenstoff, 4 bis 10 Gew.-% Fluorid, 6 bis 14 Gew.-% Natrium, 10 bis 50 Gew.-% Aluminiumoxid, 10 bis 50 Gew.-% Siliciumdioxid, 1 bis 8 Gew.-% Calcium sowie 0,1 bis 0,3 Gew.-% Schwefel.

Die Zusammensetzung des ersten Schnitts des Kathodenausbruchs variiert in Abhängigkeit von der Betriebsdauer der Kathodenauskleidung bis zu ihrem Abbruch. Die Zusammensetzung des zweiten Schnitts, die aus der feuerfesten Auskleidung und einem geringen Anteil der Kathodenauskleidung besteht, ist weniger stark von der Betriebsdauer der Kathodenauskleidung abhängig. Ihre Zusammensetzung kann aber durch unterschiedliche Verhältnisse der Anteile von Feuerfestauskleidung und Kathodenauskleidung beim Abbrechen derselben ebenfalls variieren.

Eine Mischung aus dem ersten und dem zweiten Schnitt des Kathodenausbruchs umfasst typischerweise 25 bis 35 Gew.-% Kohlenstoff, 12 bis 18 Gew.-% Fluorid, 12 bis 18 Gew.-% Natrium, 12 bis 18 Gew.-% Aluminium, bis zu 0,28 Gew.-% Cyanid, bis zu 3,5 Gew.-% Silicimdioxid, biszu 3,5 Gew.-% Calciumoxid, 0,1 bis 0,3 Gew.-% Schwefel sowie bis zu 165 ppm polyzyklische aromatische Kohlenwasserstoffe.

Bevorzugt weist eine Mischung des ersten und des zweiten Schnitts des Kathodenausbruchs 50 bis 60 Gew.-% des ersten Schnitts und 40 bis 50 Gew.-% des zweiten Schnitts auf.

Der im erfindungsgemäßen Kathodenausbruchsmaterial enthaltene Kathodenausbruch kann in jeder prinzipiell zur Agglomeration mit einem hydrophoben Bindemittel geeigneten Form und Größe vorliegen. Es hat sich jedoch für die Herstellung von Pellets, Gießlingen, Briketts oder Extrudaten als verfahrenstechnisch vorteilhaft erwiesen, wenn der Kathodenausbruch in möglichst homogener Korngröße vorliegt. Durch die Verwendung möglichst homogener Korngrößen des Kathodenausbruchs sind die damit hergestellten Pellets, Gießlinge, Briketts oder Extrudate stabiler und es kann eine gleichmäßige Qualität hinsichtlich der Eigenschaften, wie des Brennwerts, von einem einzelnen Pellet, Gießling, Brikett oder Extrudat zum nächsten einzelnen Pellet, Gießling, Brikett oder Extrudat sichergestellt werden.

Bevorzugt weist der Kathodenausbruch daher eine Korngröße von kleiner 50 mm, insbesondere kleiner 30 mm, besonders bevorzugt kleiner 0,2 mm, auf. Der Kathodenausbruch kann mit einer geeigneten Mühle auf die Zielfeinheit gemahlen werden. Die einzelnen Feinheiten können durch Klassieren mittels Siebverfahren in geeignete Fraktionen getrennt werden. Je nach gewünschtem Endprodukt (Pellet, Gießling, Brikett oder Extrudat) können unterschiedliche Korngrößen vorteilhaft sein. So sind beispielsweise für die Herstellung von Pellets und Extrudaten möglichst kleine und homogene Korngrößen von Vorteil, während für die Herstellung von Gießlingen und Briketts auch gröbere Korngrößen und weniger homogenen Korngrößenverteilungen verwendet werden können.

Das erfindungsgemäße Kathodenausbruchsmaterial enthält mindestens ein hydrophobes Bindemittel, ausgewählt aus Wachs, einer wachsartigen Verbindung oder Mischungen davon.

Unter einem hydrophoben Bindemittel im Sinne der Erfindung wird ein Bindemittel verstanden, welches nicht mit Wasser mischbar ist. Während hydrophobe Bindemittel in Wasser nahezu unlöslich sind, lösen sie sich in organischen, unpolaren Medien.

Als Wachse werden üblicherweise Substanzen bzw. Substanzgemische bezeichnet, die bei 20°C knetbar, fest bis brüchig-hart sind, eine grobe bis feinkristalline Struktur aufweisen, farblich durchscheinend bis opak, aber nicht transparent, sind und über 40°C ohne Zersetzung schmelzen sowie wenig oberhalb des Schmelzpunktes bereits dünnflüssig sind bzw. eine geringe Viskosität aufweisen, eine stark temperaturabhängige Konsistenz und Löslichkeit aufweisen sowie unter leichtem Druck polierbar sind.

Unter einer wachsartigen Verbindung, wird eine Verbindung verstanden, die ein ähnliches physikalisches Verhalten aufweist, wie ein Wachs.

Erfindungsgemäß kommen alle dem Fachmann bekannten natürlichen, teilsynthetischen und synthetischen Wachse als hydrophobe Bindemittel in Frage.

Beispiele für natürliche Wachse sind Wollwachs, Chinawachs, Bienenwachs, Bürzeldrüsenfett, Talg, Zuckerrohrwachs, Carnaubawachs, Candelillawachs, Korkwachs, Gurumawachs, Ouicuriwachs, Kuba-Palmenwachs, Espartowachs, Baumwollwachs, Reiskleiewachs, Flachswachs, Torfwachs, Rosenwachs, Jasminwachs, Peetha-Wachs, Myrtewachs, Wachsfeigenwachs Erdölwachs, Erdwachse, Stuffwachs, Aderwachs, Montanwachs, Petroleumwachs sowie Paraffinwachs.

Beispiele für teilsynthetische Wachse sind Esterwachse aus langkettigen Wachssäuren mit einwertigen Fett- oder Wachsalkoholen, Amide von Fett- und Wachssäuren, Amidwachse auf Basis von Fettsäuren, wie Distearylethylendiamid, Ethylendistearmide, Stearinsäureamid, Behensäureamid, Erucasäureamid, Ölsäureamid, Sojawachs, Rhizinuswachs, Rapswachs, Phthalamidwachse sowie acylierte Amide von Fett- und Wachssäuren.

Beispiele für synthetische Wachse sind Hydrocarbonwachse, Polyolefinwachse, wie Polyethylenwachs, EVA-Wachse und Polypropylenwachs, Polyesterwachse sowie Fischer-Tropsch-Wachse.

Bevorzugt ist das Wachs ausgewählt aus Polyolefinwachsen, insbesondere Polyethylenwachsen, oder Paraffinwachsen.

Auch der Einsatz üblicher dem Fachmann bekannter wachsartiger Verbindungen ist erfindungsgemäß grundsätzlich möglich.

Bevorzugt ist die wachsartige Verbindung ausgewählt aus Estern des Glycerins mit Fettsäuren, vorzugsweise aus linearen Kohlenstoffketten mit 4 bis 26, typischerweise 12 bis 22, Kohlenstoffatomen, Fettsäuren, insbesondere lineare aliphatische Monocarbonsäuren mit 13 bis 21 Kohlenstoffatomen, und Mischungen davon, vorzugsweise aus Stearin.

Als besonders praxisgerecht hat sich der Einsatz mindestens eines hydrophoben Bindemittels, ausgewählt aus Wachs, einer wachsartigen Verbindungen oder Mischungen davon, erwiesen, das einen Tropfpunkt nach DIN ISO 2176 zwischen 35°C und 75°C aufweist.

Hydrophobe Bindemittel mit einem Tropfpunkt in diesem Bereich weisen eine gute Balance zwischen einer ausreichenden Festigkeit bei Umgebungstemperatur und einem möglichst energieeffizienten Verfahren zur Herstellung des Kathodenausbruchsmaterials auf. Aufgrund des vergleichsweise niedrigen Tropfpunktes ist die Energiemenge, die zugeführt werden muss, um das hydrophobe Bindemittel bei der Herstellung des Kathodenausbruchsmaterials zu verflüssigen geringer als für hydrophobe Bindemittel mit einem Tropfpunkt nach DIN ISO 2176 von über 75°C und mehr.

Der Tropfpunkt des hydrophoben Bindemittels kann vorteilhaft abhängig von der Jahreszeit und/oder der Klimazone in dem das Kathodenausbruchsmaterial gelagert und transportiert werden soll ausgewählt werden, um zu gewährleisten, dass das hydrophobe Bindemittel bei Umgebungstemperatur ausreichend fest ist. So ist in einer kälteren Jahreszeit und/oder gemäßigten Klimazone ein hydrophobes Bindemittel mit einem Tropfpunkt nach DIN ISO 2176 im Bereich zwischen 35°C und 45°C bereits ausreichend, während in der wärmeren Jahreszeit und/oder subtropischen und tropischen Klimazonen ein hydrophobes Bindemittel mit einem Tropfpunkt nach DIN ISO 2176 im Bereich zwischen 45°C und 75°C vorteilhaft sein kann.

Es ist ferner besonders vorteilhaft, wenn das hydrophobe Bindemittel einen möglichst geringen Anteil an funktionellen Gruppen beinhaltet, vorzugsweise frei von funktionellen Gruppen ist. Unter funktionellen Gruppen werden vorliegend chemische Gruppen verstanden, die sich von reinen Kohlenstoff-Kohlenstoff- oder Kohlenstoff-Wasserstoff-Einfachbindungen unterscheiden. Ein solches hydrophobes Bindemittel bewirkt eine nochmals deutlich herabgesetzte Reaktivität des erfindungsgemäßen Kathodenausbruchsmaterials mit Wasser und/oder Luftsauerstoff, so dass dessen Lager- und Transportstabilität weiter verbessert wird. Ferner erhöht sich durch den höheren Kohlenstoffanteil im hydrophoben Bindemittel auch der Heizwert des Kathodenausbruchsmaterials bei dessen Verwendung als Brennstoff.

Gemäß einer besonders bevorzugten Ausführungsform der Erfindung weist das Kathodenausbruchsmaterial einen Heizwert zwischen 10500 bis 31000 kJ/kg auf, bestimmt nach der Methode RAL-GZ 724 der Bundesgütegemeinschaft Sekundärbrennstoffe. Durch die Zugabe des hydrophoben Bindemittels, wird der Heizwert des Kathodenausbruchs, der üblicherweise im Bereich von 7500 bis höchstens 10000 kJ/kg liegt, deutlich erhöht.

Das erfindungsgemäße Kathodenausbruchsmaterial kann an die Ansprüche des jeweiligen Weiterverarbeitungsverfahrens angepasst werden. Je nach Weiterverarbeitungsverfahren kann das Kathodenausbruchsmaterial vorteilhaft in Form von Pellets, Kokons, Gießlingen, Briketts oder Extrudaten vorliegen.

Gemäß einer bevorzugten Ausführungsform der Erfindung liegt das Kathodenausbruchsmaterial in Form von Pellets oder Extrudaten vor und enthält 75 bis 90 Gew.-% Kathodenausbruch und 10 bis 25 Gew.-% hydrophobes Bindemittel, bezogen auf das Gesamtgewicht des Kathodenausbruchsmaterials.

Kathodenausbruchsmaterial in Form von einfach zu dosierenden Pellets oder Extrudaten ist für die Verwendung des Kathodenausbruchsmaterials als Brennstoff bei Heizwert-geregelten Verbrennungen, beispielsweise bei der Herstellung von Zement im Drehrohrofen oder beim Betrieb eines Kraftwerks, vorteilhaft. Hier kann die Zieltemperatur durch Chargieren mit einem homogenen Brennstoff bekannten Brennwerts verlässlich vorhergesagt werden. Je kleiner die Darreichungsform des Brennstoffs, desto feiner kann die erreichte Temperatur geregelt werden. Das Erreichen einer Zieltemperatur in bestimmten Grenzen kann für die Einhaltung der Qualität des hergestellten Produktes von Bedeutung sein.

Gemäß einer alternativen bevorzugten Ausführungsform der Erfindung liegt das Kathodenausbruchsmaterial in Form von Briketts vor und enthält 60 bis 80 Gew.-% Kathodenausbruch und 20 bis 40 Gew.-% hydrophobes Bindemittel, bezogen auf das Gesamtgewicht des Kathodenausbruchsmaterials.

Kathodenausbruchsmaterial in Form von Briketts ist für die Verwendung des Kathodenausbruchsmaterials als Brennstoff bei grob Heizwert-geregelten Verbrennungen, beispielsweise in Kupolöfen, die bei der Herstellung von Mineralwolle eingesetzt werden, und in Batchöfen, beispielsweise in Elektrolichtbogenöfen, wie sie bei der Stahlherstellung eingesetzt werden, vorteilhaft. Mit Briketts kann die notwendige Gasdurchlässigkeit der Beschickung aufgrund der im Vergleich zu Pellets gröberen Darreichungsform einfacher erreicht werden, gleichzeitig ist trotz der gröberen Darreichungsform eine verlässliche Einstellung der Zieltemperatur durch Chargieren mit homogenem Brennstoff bekannten Brennwerts möglich.

Gemäß einer weiteren alternativen bevorzugten Ausführungsform der Erfindung liegt das Kathodenausbruchsmaterial in Form von Gießlingen vor und enthält 30 bis 80 Gew.-% Kathodenausbruch und 20 bis 70 Gew.-% hydrophobes Bindemittel, bezogen auf das Gesamtgewicht des Kathodenausbruchsmaterials.

Kathodenausbruchsmaterial in Form von Gießlingen ist für die Verwendung des Kathodenausbruchsmaterials als Brennstoff als Brennstoff bei grob Heizwert-geregelten Verbrennungen, beispielsweise in Kupolöfen, die bei der Herstellung von Mineralwolle eingesetzt werden, sowie in Batchöfen, z.B. Elektrolichtbogenöfen, vorteilhaft. Ebenso wie bei der Verwendung von Briketts, geben die Gießformen die Möglichkeit viel Brennstoff dennoch gasdurchlässig in den Prozess einzutragen und ermöglicht dabei gleichzeitig aufgrund des homogenen Brennstoffs mit bekanntem Brennwert eine verlässliche Temperatureinstellung.

Ein weiterer Gegenstand der Erfindung ist ein Verfahren zur Herstellung eines Kathodenausbruchsmaterials, umfassend die folgenden Schritte:
(a) Bereitstellen von Kathodenausbruch, insbesondere von Aluminium-Elektrolysezellen,
(b) Zerkleinern des Kathodenausbruchs in mindestens einer Zerkleinerungsvorrichtung,
(c) Fraktionieren des Kathodenausbruchs durch eine Trennvorrichtung,
(d) Mischen des Kathodenausbruchs mit mindestens einem hydrophoben Bindemittel, ausgewählt aus Wachs, einer wachsartigen Verbindung oder Mischungen davon, in einer Mischvorrichtung,
(e) Portionieren der in Schritt (d) erhaltenen Mischung,
(f) Entnehmen des Kathodenausbruchsmaterials,
wobei die Schritte (b) bis (d) unter Inertgas-Atmosphäre durchgeführt werden.

Das erfindungsgemäße Verfahren zeichnet sich dadurch aus, dass dieses eine einfache und kostengünstige sowie energieeffiziente Herstellung des Kathodenausbruchsmaterials gewährleistet. Dabei gilt das zu dem erfindungsgemäßen Kathodenausbruchsmaterial oben in Bezug auf einzelne technische Merkmale Gesagte für die übereinstimmenden technischen Merkmale des erfindungsgemäßen Verfahrens entsprechend.

Schritt (a) des erfindungsgemäßen Verfahrens sieht das Bereitstellen von Kathodenausbruch, insbesondere von Aluminium-Elektrolysezellen, vor. Das Bereitstellen des Kathodenausbruchs in Schritt (a) kann in jeglicher Form und Größe des Kathodenausbruchs erfolgen und ist nur durch die technischen Möglichkeiten des Transports des Kathodenausbruchs limitiert. So können erfindungsgemäß sowohl grobe Stücke und Platten des Kathodenausbruchs von über 1 m Länge als auch feinste Stäube des Kathodenausbruchs sowie Mischungen mit unterschiedlichsten Korngrößen und Plattengrößen, wie sie üblicherweise beim mechanischen Abbruch einer Kathodenauskleidung anfallen, in Schritt (a) zum Einsatz kommen.

In Schritt (b) des Verfahrens wird der Kathodenausbruch in mindestens einer Zerkleinerungsvorrichtung zerkleinert. Dabei kann als mindestens eine Zerkleinerungsvorrichtung grundsätzlich eine dem Fachmann bekannte Zerkleinerungsvorrichtung zum Einsatz kommen. Bevorzugt ist die mindestens eine Zerkleinerungsvorrichtung in Schritt (b) eine Mühle oder ein Brecher. Hier können beispielsweise Kugelmühlen, Prallmühlen, Hammermühlen, Vertikalmühlen oder Schredder zum Einsatz kommen. Die mindestens eine Zerkleinerungsvorrichtung bewirkt eine Verringerung der Platten- und/oder Partikelgröße des Kathodenausbruchs.

In Schritt (c) des erfindungsgemäßen Verfahrens findet ein Fraktionieren des Kathodenausbruchs durch eine Trennvorrichtung statt. Erfindungsgemäß können solche Trennvorrichtung eingesetzt werden, die eine homogene Korngröße des Kathodenausbruchsmaterials gewährleisten. Bevorzugt ist die Trennvorrichtung in Schritt (c) ein Sieb. Es sind aber auch andere Trennvorrichtungen grundsätzlich denkbar, mit denen sich ein Feinanteil bestimmter Korngröße des Kathodenausbruchs von dem in Schritt (b) zerkleinerten Kathodenausbruch abtrennen lässt. Dabei kann das Fraktionieren in Schritt (c) vorzugsweise gleichzeitig zum Zerkleinern in Schritt (b) stattfinden. Es ist aber auch denkbar, dass das Fraktionieren erst nach dem Zerkleinern in Schritt (b) stattfindet.

Das erfindungsgemäße Verfahren sieht vor, dass in Schritt d) ein Mischen des Kathodenausbruchs mit mindestens einem hydrophoben Bindemittel, ausgewählt aus Wachs, einer wachsartigen Verbindung oder Mischungen davon, in einer Mischvorrichtung stattfindet. Solche Mischvorrichtungen sind dem Fachmann grundsätzlich geläufig. Bevorzugt wird das mindestens eine hydrophobe Bindemittel der Mischvorrichtung in Schritt (d) in flüssiger Form zudosiert oder durch Erwärmen in der Mischvorrichtung verflüssigt. Das Zudosieren in flüssiger Form kann beispielsweise dadurch erreicht werden, dass das hydrophobe Bindemittel aus einem separaten beheizten Vorratsbehälter der Mischvorrichtung zugeführt wird. Es ist aber auch denkbar, dass sich die Mischvorrichtung selbst erwärmen lässt oder dass das Wachs durch den Energieeintrag des Mischaggregats in der Mischvorrichtung verflüssigt wird.

Die Schritte (b) bis (d) des erfindungsgemäßen Verfahrens werden unter Inertgas-Atmosphäre durchgeführt. Dies ist notwendig, da der Kathodenausbruch, insbesondere die in Schritt (b) entstehenden Feinanteile davon, mit Wasser und/oder Luftsauerstoff hochreaktiv sind, wobei es, wie eingangs bereits erläutert, unter anderem zu Wärmeentwicklung, toxischer Gasentwicklung sowie Entzündungen kommen kann. Eine solche Reaktion ist daher unter Sicherheitsaspekten unbedingt zu vermeiden. Als Inertgas können beispielsweise Edelgase, wie Helium, Neon, Argon, Krypton und Xenon, sowie Stickstoff verwendet werden. Aus ökonomischen Gründen ist der Einsatz von Stickstoff erfindungsgemäß bevorzugt.

In Schritt (e) des erfindungsgemäßen Verfahrens wird die in Schritt (d) erhaltene Mischung portioniert. Bevorzugt ist das Portionieren in Schritt (e) ausgewählt aus In-Form-Gießen, Brikettieren, Extrudieren oder Pelletieren.

Darüber hinaus ist es auch denkbar, die in Schritt (d) erhaltene Mischung in bereits zuvor bereitgestellte feste Kokons des hydrophoben Bindemittels zu füllen. Vorteilhaft an dieser Variante ist, dass auch weniger homogener Kathodenausbruch verarbeitet werden kann. So ist für diese Ausführungsform das Fraktionieren in Schritt (c) nicht unbedingt notwendig. Der hydrophobe Bindemittelkokon kann dabei eine geometrische Hohlform sein, insbesondere eine Hohlkugel oder ein Hohlzylinder, wobei eine Hohlkugel bevorzugt ist. Das Portionieren in Schritt (e) würde für die Ausführungsform Hohlkugel-Kokon derart ablaufen, dass die in Schritt (d) erhaltene Mischung in eine feste hohle Halbkugel aus dem hydrophoben Bindemittel gefüllt wird und die andere feste hohle Halbkugel nach Erwärmen und damit Erweichen des umlaufenden Randes der hohlen Halbkugel anschließend wie ein Deckel auf die mit dem Kathodenbruch gefüllte hohle Halbkugel gesetzt wird, so dass der Kathodenbruch vollständig von dem festen Kokon aus hydrophobem Bindemittel umschlossen ist.

Je nach gewünschter Portionierungsart in Schritt (e) des erfindungsgemäßen Verfahrens werden bevorzugt unterschiedliche Anteile von Kathodenausbruch und Bindemittel in Schritt (d) gemischt.

Gemäß einer bevorzugten Ausführungsform der Erfindung ist das Portionieren ein Pelletieren oder Extrudieren und in Schritt (d) wird 75 bis 90 Gew.-% Kathodenausbruch und 10 bis 25 Gew.-% hydrophobes Bindemittel, bezogen auf das Gesamtgewicht der Mischung aus Kathodenausbruch und hydrophobem Bindemittel, gemischt.

Gemäß einer alternativen bevorzugten Ausführungsform der Erfindung ist das Portionieren ein Brikettieren und in Schritt (d) werden 60 bis 80 Gew.-% Kathodenausbruch und 20 bis 40 Gew.-% hydrophobes Bindemittel, bezogen auf das Gesamtgewicht der Mischung aus Kathodenausbruch und hydrophobem Bindemittel, gemischt.

Gemäß einer weiteren alternativen bevorzugten Ausführungsform der Erfindung ist das Portionieren ein In-Form-Gießen und in Schritt (d) werden 30 bis 80 Gew.-% Kathodenausbruch und 20 bis 70 Gew.-% hydrophobes Bindemittel, bezogen auf das Gesamtgewicht der Mischung aus Kathodenausbruch und hydrophobem Bindemittel, gemischt.

Das erfindungsgemäße Verfahren sieht vor, dass in Schritt (f) das Kathodenausbruchsmaterial entnommen wird. Dabei liegt das in Schritt (f) entnommene Kathodenausbruchsmaterial bevorzugt in den oben genannten Darreichungsformen vor.

Das Kathodenausbruchsmaterial kann vor dem Entnehmen in Schritt (f) mit einem Trennmittel beaufschlagt werden um ein Verkleben des Kathodenausbruchsmaterials bei Lagerung und Transport zu verhindern. Als Trennmittel sind pulverförmige Substanzen denkbar. Beispielhafte Trennmittel sind Calciumcarbonat, Talkum oder Silikate.

Das erfindungsgemäße Verfahren kann halb-kontinuierlich oder kontinuierlich durchgeführt werden.

Schließlich betrifft die Erfindung die Verwendung des erfindungsgemäßen Kathodenausbruchsmaterials als Brennstoff, vorzugsweise in Kraftwerken sowie bei der Herstellung von Mineralwolle, Zement und Stahl.

Je nachdem in welchem Verwertungsprozess das Kathodenausbruchsmaterial letztendlich als Brennstoff verwendet wird, muss das Verbrennungsverhalten des Kathodenausbruchsmaterials an die unterschiedlichen Ansprüche des jeweiligen Verwertungsprozesses angepasst werden. Dies kann mit dem erfindungsgemäßen Kathodenausbruchsmaterial durch unterschiedliche Einstellung der Anteile von Kathodenausbruch zu hydrophobem Bindemittel, durch Auswahl des hydrophoben Bindemittels sowie durch unterschiedliche Darreichungsformen, wie Granulate, Pellets, Briketts, Kokons, Extrudate und Gießlinge erreicht werden.

Wenn für die Verwendung des Kathodenausbruchsmaterials als Brennstoff eine erhöhte Festigkeit des Brennstoffs auch bei hohen Temperaturen gefordert ist, kann das erfindungsgemäße Kathodenausbruchsmaterial auch in formstabilen Brennstoffverbundformkörpern verwendet werden, die beispielsweise bei der Herstellung von Mineralwolle, eingesetzt werden.

Dabei umfassen derartige Brennstoffverbundkörper neben dem Kathodenausbruchsmaterial üblicherweise hydraulisch härtendes Bindemittel, wie Zement, insbesondere Portlandzement. Durch die vorteilhafte Inertheit des erfindungsgemäßen Kathodenausbruchsmaterials lassen sich derartige Brennstoffverbundformkörper unter Einbindung des erfindungsgemäßen Kathodenmaterials herstellen, ohne dass es zu einer Reaktion des Kathodenausbruchsmaterials mit dem bei der Herstellung der Brennstoffverbundkörper verwendeten Wasser kommt.

Es versteht sich von selbst, dass das erfindungsgemäße Kathodenausbruchsmaterial ebenfalls als Ausgangsmaterial zur Herstellung von weiteren denkbaren Brennstoffverbundformkörpern geeignet ist, die jeweils an die unterschiedlichen Ansprüche des jeweiligen Verwertungsprozesses angepasst werden.

Für die Verwendung gilt bezüglich der technischen Merkmale des erfindungsgemäßen Kathodenausbruchsmaterials und dessen Ausgestaltung sowie Herstellung das oben in Bezug auf das erfindungsgemäße Kathodenmaterial sowie in Bezug auf das Verfahren zu dessen Herstellung Gesagte entsprechend.

Nachfolgend wird die Erfindung beispielhaft anhand eines Ausführungsbeispiels unter Bezugnahme auf die beigefügte Figur näher beschrieben. Das Beispiel dient lediglich der Illustration der Erfindung und schränkt den Schutzumfang der Erfindung nicht ein.
- Fig. 1: Schematische Darstellung einer Ausführungsform des erfindungsgemäßen Verfahrens zur Herstellung von Kathodenausbruchsmaterial

In Figur 1 ist schematisch eine Ausführungsform des erfindungsgemäßen Verfahrens zur Herstellung von Kathodenausbruchsmaterial dargestellt. Zunächst wird eine Stickstoff-inertisierten Mühle mit dem bereitgestellten Kathodenausbruch 2 mit einer Korngröße von kleiner 50 mm über einen Rütteltrichter 3 beaufschlagt. Sollten Bruchstücke zu grob sein oder die Spanne in der Größenverteilung zu groß sein, um an eine Mühle anzudienen, so kann ein ebenfalls Stickstoff-inertisierter Brecher vorgeschaltet werden. Der angediente Kathodenausbruch 2 wirkt dabei gleichzeitig als Staubabscheidung. Anhand eines bodennahen Siebs 4 wird die finale Korngröße, mit der der Feinanteil des Kathodenausbruchs von der Mühle in den beheizten Mischer 5 entlassen wird, bestimmt. In dem Mischer 5 wird verflüssigtes Wachs bis zu einer Konzentration von 20 bis 40 Gew.-% Wachs bezogen auf das Gesamtgewicht des Kathodenausbruchsmaterials über eine Dosiereinheit 6 zugesetzt. Das Wachs wurde zuvor in einem beheizten Wachs-Vorratsbehälter 7 verflüssigt. Wenn das richtige Mischungsverhältnis von Wachs und Kathodenausbruch im Mischer 5 erreicht ist, werden die Mühle 1, der gegebenenfalls vorgeschaltete der Brecher und die Wachszugabe über die Dosiereinheit 6 gestoppt. Die Mischdrehrichtung im Mischer 5 wird geändert und das Kathodenausbruchsmaterial/Wachs-Gemisch in leicht konische Gussformen 8 abgegossen. Nach dem Abkühlen auf Raumtemperatur kann das fertige Kathodenausbruchsmaterial aus den Gussformen 8 entnommen werden und liegt damit als Gießling vor.

### BEISPIELE

1300 kg Kathodenausbruch wurden an eine Vertikalmühle angeliefert. Der Kathodenausbruch war vorsortiert, frei von Störstoffen wie Korund oder Aluminium, und enthielt keine Stücke größer als 5 cm.

Der Mahlvorgang fand unter Stickstoffatmosphäre statt und wurde mit einer Zielfeinheit von 10% > 90 µm durchgeführt. Das bedeutet, dass nach Abschluss des Mahlens 90% des Kathodenausbruchs kleiner war als 90 µm, die restlichen 10% lagen ca. zwischen 150 und 200 µm.

### Pelletherstellung -Variante A - Teilpelletierung

1800 g des gemahlenen Kathodenausbruchs wurden auf einen Pelletierteller gegeben, der auf 70°C vorgeheizt war. Durch die Zugabe von 10 bis 15 Gew.-% Wachs wurden Pellets erhalten, die außen eine feste, runde Schale ausgebildet hatten, innen aber nahezu trockenes Mahlgut enthielten

### Pelletherstellung -Variante B - Vollpelletierung

In einem weiteren Beispiel wurden 1800 g des gemahlenen Kathodenausbruchs auf einen Pelletierteller gegeben, der auf 80°C vorgeheizt war und 17 bis 21Gew.-% Wachs zugegeben. Es wurden Pellets erhalten, die über den gesamten Durchmesser eine Mischung aus Wachs und Mahlgut enthielten. Der Anstellwinkel des Pelletiertellers bei der Herstellung der Pellets betrug 30° zum Lot und die Umdrehungszahl 30 rpm.

Die Pelletierung wurde im halb-kontinuierlichen Verfahren betrieben, indem der gemahlene Kathodenausbruch so nachgeführt wurde, wie die Pelletentnahme (über den Rand fallend) massenproportional ausfiel. Auch das vorgewärmte, flüssige Wachs wurde in entsprechendem Verhältnis dosiert (bzw. aufgesprüht). Der Anstellwinkel des Pelletiertellers bei der Herstellung der Pellets betrug 30° zum Lot und die Umdrehungszahl 30 rpm.

Sowohl für die Teilpelletierung als auch für die Vollpelletierung wurden im Anschluss Heizwert- und Brennwertanalysen nach RAL-GZ 724 durchgeführt. Die Ergebnisse sind in Tabelle 1 zusammengefasst.

Unter der in Tabelle 1 angegebenen "Originalsubstanz" werden die Pellets verstanden, wie diese aus der Pelletiermaschine entnommen wurden. Als "Trockensubstanz" werden die Pellets verstanden, die nach Entnahme aus der Pelletiermaschine einer Trocknung nach DIN EN 14346 unterzogen wurden.

Durch Variation der Rotationsgeschwindigkeit von 20 bis 40 rpm und des Anstellwinkels von 15° bis 30° zum Lot können grundsätzlich Pellets mit verschiedenen mittleren Durchmessern d= 8 bis 17mm der Pellets erhalten werden.

### Herstellung von Gießlingen

In einem weiteren Beispiel wurden Gießlinge gefertigt. Dazu wurde aus dem Feinanteil des Kathodenausbruchs eine Siebfraktion < 3 mm getrennt und verwendet.

Es wurden in einem Batchverfahren jeweils ca. 3 kg Paraffin mit einem Schmelzpunkt zwischen 70 und 80 °C verflüssigt und auf ca. 100 °C erhitzt. Die kinematische Viskosität bei 100 °C liegt zwischen 3 und 10 mm²/sec.

Unter beständigem Rühren wurden langsam, in kleinen Portionen 10 kg der aus dem Feinanteil des Kathodenausbruchs abgetrennten Siebfraktion < 3 mm zugegeben. Nachdem alles zu einer homogenen Masse verrührt wurde, wurde zunächst ein Gießling á 8 kg abgegossen. Zu der im Mischer verbliebenen Masse wurden wiederum 3 kg Paraffin zugeben und nach dem Aufschmelzen erneut 10 kg Feinanteil der aus dem Feinanteil des Kathodenausbruchs abgetrennten Siebfraktion < 3 mm unter Rühren hinzugefügt. Daraus wurde der zweite Gießling erstellt. Weitere Gießlinge wurden entsprechend durch wiederholen der jeweiligen Schritte erstellt.

Die Gießlinge der aus dem Feinanteil des Kathodenausbruchs abgetrennten Siebfraktion < 3 mm enthomogenisieren sich etwas während des Erstarrungsvorgangs. Dies führt zu einer höheren Wachskonzentration in Oberflächennähe des Gießlings.

Es kann davon ausgegangen werden, dass, mit zunehmender Feinheit des Kathodenausbruchs, weniger Wachs zur stabilen Formgebung benötigt wird, unabhängig welche Darreichungsform gewählt wird. Die Zugabe von mehr Wachs als für die physikalische Stabilität notwendig ist, ist ein gutes Mittel um den Heizwert nach Belieben zu erhöhen und an die Anforderung der nachfolgenden Verwendung anzupassen.

## Patentansprüche

1. Kathodenausbruchsmaterial, enthaltend Kathodenausbruch von Aluminium-Elektrolysezellen, und mindestens ein hydrophobes Bindemittel, wobei der Kathodenausbruch mit dem hydrophoben Bindemittel in agglomerierter Form vorliegt, **dadurch gekennzeichnet, dass** das hydrophobe Bindemittel ausgewählt ist aus Wachs, einer wachsartigen Verbindung oder Mischungen davon, wobei das Kathodenausbruchsmaterial 30 bis 90 Gew.-% Kathodenausbruch und 10 bis 70 Gew.-% hydrophobes Bindemittel, bezogen auf das Gesamtgewicht des Kathodenausbruchsmaterials, enthält.

2. Kathodenausbruchsmaterial nach Anspruch 1, **dadurch gekennzeichnet, dass** der Kathodenausbruch eine Korngröße von kleiner 50 mm aufweist.

3. Kathodenausbruchsmaterial nach einem der vorhergehenden Ansprüche, **dadurch gekennzeichnet, dass** der Kathodenausbruch aus dem ersten Schnitt oder dem zweiten Schnitt oder einer Mischung des ersten und des zweiten Schnitts besteht, wobei der erste Schnitt aus dem Graphit der Kathodenauskleidung besteht und der zweite Schnitt eine Mischung des Graphits der Kathodenauskleidung und der feuerfesten Auskleidung darstellt.

4. Kathodenausbruchsmaterial nach einem der vorhergehenden Ansprüche, **dadurch gekennzeichnet, dass** das hydrophobe Bindemittel einen Tropfpunkt nach DIN ISO 2176 zwischen 35°C und 75°C aufweist.

5. Kathodenausbruchsmaterial nach einem der vorhergehenden Ansprüche, **dadurch gekennzeichnet, dass** das Wachs ausgewählt ist aus natürlichem Wachs, teilsynthetischem Wachs oder synthetischem Wachs und Mischungen davon, vorzugsweise aus Polyolefinwachsen, insbesondere Polyethylenwachsen, oder Paraffinwachsen.

6. Kathodenausbruchsmaterial nach einem der vorhergehenden Ansprüche, **dadurch gekennzeichnet, dass** die wachsartige Verbindung ausgewählt ist aus Estern des Glycerins mit Fettsäuren, vorzugsweise aus linearen Kohlenstoffketten mit 4 bis 26, typischerweise 12 bis 22, Kohlenstoffatomen, Fettsäuren, insbesondere lineare aliphatische Monocarbonsäuren mit 13 bis 21 Kohlenstoffatomen, und Mischungen davon, vorzugsweise ist die wachsartige Verbindung Stearin.

7. Kathodenausbruchsmaterial nach einem der vorhergehenden Ansprüche, **dadurch gekennzeichnet, dass** das Kathodenausbruchsmaterial in Form von Pellets, Kokons, Gießlingen, Briketts oder Extrudaten vorliegt.

8. Kathodenausbruchsmaterial nach einem der vorhergehenden Ansprüche, **dadurch gekennzeichnet, dass** das Kathodenmaterial bestimmt nach der Methode RAL-GZ 724 der Bundesgütegemeinschaft Sekundärbrennstoffe einen Heizwert zwischen 10500 bis 31000 kJ/kg aufweist.

9. Verfahren zur Herstellung eines Kathodenausbruchsmaterials, umfassend die folgenden Schritte:
(a) Bereitstellen von Kathodenausbruch von Aluminium-Elektrolysezellen,
(b) Zerkleinern des Kathodenausbruchs mindestens in einer Zerkleinerungsvorrichtung,
(c) Fraktionieren des Kathodenausbruchs durch eine Trennvorrichtung,
(d) Mischen des Kathodenausbruchs mit mindestens einem hydrophoben Bindemittel, ausgewählt aus Wachs, einer wachsartigen Verbindung oder Mischungen davon, in einer Mischvorrichtung,
(e) Portionieren der in Schritt (d) erhaltenen Mischung,
(f) Entnehmen des Kathodenausbruchsmaterials,
wobei die Schritte (b) bis (d) unter Inertgas-Atmosphäre durchgeführt werden.

10. Verfahren zur Herstellung eines Kathodenausbruchsmaterials nach Anspruch 9, **dadurch gekennzeichnet, dass** die mindestens eine Zerkleinerungsvorrichtung in Schritt (b) eine Mühle oder ein Brecher ist.

11. Verfahren zur Herstellung eines Kathodenausbruchsmaterials nach Anspruch 9 oder 10, **dadurch gekennzeichnet, dass** die Trennvorrichtung in Schritt (c) ein Sieb ist.

12. Verfahren zur Herstellung eines Kathodenausbruchsmaterials nach einem der Ansprüche 9 bis 11, **dadurch gekennzeichnet, dass** das mindestens eine hydrophobe Bindemittel der Mischvorrichtung in Schritt (d) in flüssiger Form zu dosiert wird oder durch Erwärmen in der Mischvorrichtung verflüssigt wird.

13. Verfahren zur Herstellung eines Kathodenausbruchsmaterials nach einem der Ansprüche 9-12, **dadurch gekennzeichnet, dass** das Portionieren in Schritt (e) ausgewählt ist aus In-Form-Gießen, Brikettieren, Extrudieren oder Pelletieren.

14. Verwendung des Kathodenausbruchsmaterials nach einem der Ansprüche 1 bis 8 als Brennstoff, vorzugsweise in Kraftwerken sowie bei der Herstellung von Mineralwolle, Zement und Stahl.

## Claims

1. Spent potlining material containing spent potliner from aluminum electrolytic cells, and at least one hydrophobic binder, the spent potliner being in agglomerated form with the hydrophobic binder, **characterized in that** the hydrophobic binder is selected from wax, a wax-like compound, or mixtures thereof, the spent potlining material containing 30 to 90 wt.% spent potliner and 10 to 70 wt.% hydrophobic binder, relative to the total weight of the spent potlining material.

2. Spent potlining material according to claim 1, **characterized in that** the spent potliner has a grain size of less than 50 mm.

3. Spent potlining material according to either of the preceding claims, **characterized in that** the spent potliner consists of the first cut or the second cut or a mixture of the first and second cuts, the first cut consisting of the graphite of the cathode lining, and the second cut constitutes a mixture of the graphite of the cathode lining and the refractory lining.

4. Spent potlining material according to any of the preceding claims, **characterized in that** the hydrophobic binder has a dripping point according to DIN ISO 2176 between 35 °C and 75 °C.

5. Spent potlining material according to any of the preceding claims, **characterized in that** the wax is selected from natural wax, semi-synthetic wax or synthetic wax, and mixtures thereof, preferably from polyolefin waxes, in particular polyethylene waxes, or paraffin waxes.

6. Spent potlining material according to any of the preceding claims, **characterized in that** the wax-like compound is selected from esters of glycerol with fatty acids, preferably from linear carbon chains having 4 to 26, typically 12 to 22, carbon atoms, fatty acids, in particular linear aliphatic monocarboxylic acids having 13 to 21 carbon atoms, and mixtures thereof, preferably the wax-like compound is stearin.

7. Spent potlining material according to any of the preceding claims, **characterized in that** the spent potlining material is in the form of pellets, cocoons, castings, briquettes, or extrudates.

8. Spent potlining material according to any of the preceding claims, **characterized in that** the cathode material has a heating value between 10500 to 31000 kJ/kg, determined according to the RAL-GZ 724 method of the German Federal Quality Association for Secondary Fuels.

9. Method for producing a spent potlining material, comprising the following steps:
(a) providing spent potliner from aluminum electrolytic cells,
(b) comminuting the spent potliner at least in one comminuting apparatus,
(c) fractionating the spent potliner through a separating apparatus,
(d) mixing the spent potliner with at least one hydrophobic binder, selected from wax, a wax-like compound, or mixtures thereof, in a mixing apparatus,
(e) portioning the mixture obtained in step (d),
(f) withdrawing the spent potlining material,
wherein steps (b) to (d) are carried out in an inert gas atmosphere.

10. Method for producing a spent potlining material according to claim 9, **characterized in that** the at least one comminuting apparatus in step (b) is a mill or a crusher.

11. Method for producing a spent potlining material according to either claim 9 or claim 10, **characterized in that** the separating apparatus in step (c) is a sieve.

12. Method for producing a spent potlining material according to any of claims 9 to 11, **characterized in that** the at least one hydrophobic binder is metered to the mixing apparatus in step (d) in liquid form or is liquefied by heating in the mixing apparatus.

13. Method for producing a spent potlining material according to any of claims 9-12, **characterized in that** the portioning in step (e) is selected from in-mold casting, briquetting, extruding, or pelletizing.

14. Use of the spent potlining material according to any of claims 1 to 8 as a fuel, preferably in power stations and in the production of mineral wool, cement, and steel.

## Revendications

1. Matériau à débris cathodiques contenant des débris cathodiques de cellules d'électrolyse à base d'aluminium et au moins un liant hydrophobe, dans lequel les débris cathodiques sont présents sous forme agglomérée avec le liant hydrophobe, **caractérisé en ce que** le liant hydrophobe est choisi parmi cire, composé cireux ou mélanges de ceux-ci, dans lequel le matériau à débris cathodiques contient 30 à 90 % en poids de débris cathodiques et 10 à 70 % en poids de liant hydrophobe, par rapport au poids total du matériau à débris cathodiques.

2. Matériau à débris cathodiques selon la revendication 1,
**caractérisé en ce que** les débris cathodiques présentent une taille des grains inférieure à 50 mm.

3. Matériau à débris cathodiques selon l'une des revendications précédentes, **caractérisé en ce que** les débris cathodiques sont constitués de la première coupe ou de la seconde coupe ou d'un mélange de la première et de la seconde coupe, dans lequel la première coupe est constituée du graphite du revêtement cathodique et la seconde coupe est un mélange du graphite du revêtement cathodique et du revêtement réfractaire.

4. Matériau à débris cathodiques selon l'une des revendications précédentes, **caractérisé en ce que** le liant hydrophobe présente un point de goutte selon la norme DIN ISO 2176 compris entre 35 °C et 75 °C.

5. Matériau à débris cathodiques selon l'une des revendications précédentes, **caractérisé en ce que** la cire est choisie parmi cire naturelle, cire partiellement synthétique ou cire synthétique et leurs mélanges, de préférence parmi cires de polyoléfine, en particulier cires de polyéthylène, ou cires de paraffine.

6. Matériau à débris cathodiques selon l'une des revendications précédentes, **caractérisé en ce que** le composé cireux est choisi parmi esters du glycérol comportant des acides gras, de préférence parmi chaînes carbonées linéaires comportant 4 à 26, typiquement 12 à 22, atomes de carbone, acides gras, en particulier acides monocarboxyliques aliphatiques linéaires comportant 13 à 21 atomes de carbone, et mélanges de ceux-ci, de préférence le composé cireux est la stéarine.

7. Matériau à débris cathodiques selon l'une des revendications précédentes, **caractérisé en ce que** le matériau à débris cathodiques est présent sous la forme de pastilles, cocons, coulées, briquettes ou produits d'extrusion.

8. Matériau à débris cathodiques selon l'une des revendications précédentes, **caractérisé en ce que** le matériau cathodique présente un pouvoir calorifique compris entre 10 500 à 31 000 kJ/kg déterminé selon la méthode de la norme RAL-GZ 724 de l'Association fédérale pour la qualité des combustibles secondaires.

9. Procédé pour la fabrication d'un matériau à débris cathodiques, comprenant les étapes suivantes :
(a) fourniture de débris cathodiques de cellules d'électrolyse à base d'aluminium,
(b) broyage des débris cathodiques au moins dans un dispositif de broyage,
(c) fractionnement des débris cathodiques au moyen d'un dispositif de séparation,
(d) mélange des débris cathodiques avec au moins un liant hydrophobe choisi parmi cire, composé cireux ou leurs mélanges, dans un dispositif de mélange,
(e) portionnement du mélange obtenu à l'étape (d),
(f) retrait du matériau à débris cathodiques,
dans lequel les étapes (b) à (d) sont effectuées sous atmosphère à gaz inerte.

10. Procédé pour la fabrication d'un matériau à débris cathodiques selon la revendication 9, **caractérisé en ce que** l'au moins un dispositif de broyage à l'étape (b) est un broyeur ou un concasseur.

11. Procédé pour la fabrication d'un matériau à débris cathodiques selon la revendication 9 ou 10, **caractérisé en ce que** le dispositif de séparation à l'étape (c) est un tamis.

12. Procédé pour la fabrication d'un matériau à débris cathodiques selon l'une des revendications 9 à 11, **caractérisé en ce que** l'au moins un liant hydrophobe est amené au dispositif de mélange à l'étape (d) en dose sous forme liquide ou est liquéfié par chauffage dans le dispositif de mélange.

13. Procédé pour la fabrication d'un matériau à débris cathodiques selon l'une des revendications 9 à 12, **caractérisé en ce que** le portionnement à l'étape (e) est choisi parmi coulée en moule, briquetage, extrusion ou pastillage.

14. Utilisation du matériau à débris cathodiques selon l'une des revendications 1 à 8 comme combustible, de préférence dans des centrales électriques ainsi que dans la fabrication de laine minérale, de ciment et d'acier.
